# FASCICULE DE BREVET EUROPEEN

(11) **EP 1 730 333 B1**
(45) Date de publication et mention de la délivrance du brevet: **22.05.2013**
(21) Numéro de dépôt: 05742618.1
(22) Date de dépôt: 22.03.2005
(51) Int. Cl.: D01F 6/06

(54) **PROCEDE DE FABRICATION D'UNE BOBINE AVEC UN MONOFILAMENT DE POLYPROPYLENE**
VERFAHREN ZUR HERSTELLUNG EINER SPULE MIT EINEM MONOFILAMENT AUS POLYPROPYLEN
PROCESS FOR PRODUCING A BOBBIN WITH A POLYPROPYLENE MONOFILAMENT

(30) Priorité: 30.03.2004 FR 0403282
(43) Date de publication de la demande: 13.12.2006
(73) Titulaire: Monosuisse AG, 6020 Emmenbrücke (CH)
(72) Inventeur: FRITZ, Claudia, CH-6206 NEUENKIRCH (CH)
(74) Mandataire: Bohest AG
(86) Numéro de dépôt international: PCT/FR2005/000687
(87) Numéro de publication internationale: WO 2005/100648

(56) Documents cités:
- EP-A- 0 600 461
- EP-A- 1 059 370
- GLEIXNER G ET AL: "FIBERS OF METALLOCENE POLYOLEFINES" CHEMICAL FIBERS INTERNATIONAL, DEUTSCHER FACHVERLAG, DE, vol. 48, no. 5, 1 octobre 1998 (1998-10-01), pages 393-394, XP000782825 ISSN: 0340-3343
- LU F M ET AL: "The role of crystallization kinetics in the development of the structure and properties of polypropylene filaments", JOURNAL OF APPLIED POLYMER SCIENCE, JOHN WILEY AND SONS INC. NEW YORK, US, vol. 49, 20 July 1993 (1993-07-20), pages 623-631, XP002523788, ISSN: 0021-8995, DOI: DOI:10.1002/APP.1993.070490409
- ERIC BRYAN BOND ET AL: "Melt spinning of metallocene catalyzed polypropylenes. I. On-line measurements and their interpretation", JOURNAL OF APPLIED POLYMER SCIENCE, JOHN WILEY AND SONS INC. NEW YORK, US, vol. 82, no. 13, 20 December 2001 (2001-12-20), pages 3223-3236, XP007917635, ISSN: 0021-8995, DOI: DOI:10.1002/APP.2181 [retrieved on 2001-10-09]
- SHEEHAN W C, COLE T B: "Production of Super-Tenacity Polypropylene Filaments", JOURNAL OF APPLIED POLYMER SCIENCE, vol. 8 , - 1 January 1964 (1964-01-01), pages 2359-2388,

## Description

L'invention concerne des monofilaments à base de polypropylène présentant des propriétés améliorées, notamment une résistance à l'abrasion améliorée, un procédé de fabrication de ces monofilaments et leur utilisation. L'invention concerne plus particulièrement des monofilaments à base de polypropylène, le polypropylène étant obtenu par polymérisation de propylène en présence d'un catalyseur métallocène.

Les articles textiles à deux dimensions en polypropylène sont d'un grand intérêt, en tant que moyens de filtration résistant chimiquement et mécaniquement, pour la filtration dans les industries chimique, pharmaceutique et alimentaire. Dans ce domaine, on demande en particulier des monofilaments relativement grossiers, qui possèdent un diamètre supérieur à 0,050 mm.

Les monofilaments de polypropylène pur présentent l'inconvénient de former beaucoup de poussières par suite de la faible résistance de cette substance à l'abrasion lors du processus de tissage. Le problème de l'abrasion est connu également pour d'autres thermoplastiques. C'est ainsi que l'EP-A2-0 784 107 cite des monofils filés à l'état fondu, de polyamide, polyester ou polypropylène, destinés aux toiles des machines à papier et aux fils des coupe-bordures. Selon ce brevet, on obtient des monofilaments résistant à l'abrasion à l'aide de 70 à 99 % en poids de polymère fibrogène et de 1 à 30 % en poids d'un caoutchouc de polyéthylène/polypropylène, modifié à l'anhydride maléique, et d'autres additifs. Les exemples se limitent toutefois, en ce qui concerne le polymère fibrogène, au polyamide 6 et au polyéthylènetéréphtalate, ainsi qu'à un copolyamide de PA66 et de PA6. Les vitesses de filage ne sont pas précisées.

Grâce à l'EP-A-1059370, on connaît également un procédé de fabrication de multifilaments de polypropylène destinés à des applications textiles. Comme matériau de départ, on utilise un polypropylène isotactique, dont l'indice de viscosité en fondu est supérieur à 19 g pour 10 minutes. On trouve décrits des multifilaments FOY (Fully Oriented Yarns [= fils totalement orientés]) de 10 dpf (= denier par filament) [0,03953 mm] et POY (Partially Oriented Yarns [= fils partiellement orientés]) de 2 dpf (= deniers par fibre) [0,01768 mm]. En ce qui concerne les fils fabriqués, seules figurent des indications générales. On ne trouve pas décrits de monofilaments.

Les demandes WO 02/086207 et WO 03/048434 décrivent des monofilaments de polypropylène comprenant des additifs. Le polypropylène mis en oeuvre pour fabriquer les monofilaments présente un indice de viscosité en fondu supérieur ou égal à 6g pour 10 minutes. Ces monofilaments présentent des propriétés de résistance à l'abrasion correctes.

Le problème de l'invention consiste à mettre à disposition des monofilaments embobinés à base de polypropylène, plus résistants à l'abrasion que les monofilaments connus de l'art antérieur. Un autre problème de l'invention consiste à obtenir des monofilaments embobinés à base de polypropylène, qui présentent une résistance améliorée vis-à-vis de l'abrasion lors du tissage.

Le problème est résolu selon l'invention notamment grâce à la mise en oeuvre, pour la fabrication des monofilaments, d'un polypropylène obtenu par polymérisation de propylène en présence d'un catalyseur métallocène.

Les polypropylènes conventionnellement utilisés dans la fabrication des monofilaments sont des polypropylènes isotactiques.

Par métallocène on entend un composé de coordination (ferrocène, cobaltocène, nickelocène, titanocène, zirconocène, uranocène etc.) obtenu comme dérivé cyclopentadiénylique d'un métal de transition.

Les catalyseurs métallocène sont connus de l'homme du métier. Ces catalyseurs métallocène sont différents des catalyseurs connus sous le nom de catalyseurs Ziegler-Natta.

Les catalyseurs métallocène de l'invention peuvent être supportés ou non.

Les monofilaments de l'invention présentent avantageusement une abrasion inférieure ou égale à 0.014%.

L'abrasion des monofilaments est déterminée par mesure gravimétrique de la quantité de duvet produite lors de la fabrication d'une longueur de tissu de 300m, selon la méthode décrite ci-dessous dans la partie expérimentale. La valeur d'abrasion correspond au résultat de la formule décrite ci-dessous dans la partie expérimentale, calculée pour une longueur de tissu de 300 m.

Il est particulièrement avantageux que les monofilaments présentent une abrasion de moins de 0,014 %. En effet, lorsque l'abrasion est supérieure à 0,014 %, il peut se produire des irrégularités lors du tissage, dues à un encrassement trop rapide des peignes. Cela peut obliger à raccourcir les intervalles entre nettoyages, ce qui diminue la productivité du métier.

Les monofilaments embobinés obtenables selon le procédé de l'invention présentent de préférence une abrasion inférieure ou égale 0.005%.

Il est approprié que les monofilaments possèdent une résistance d'au moins 50 cN/tex, pour un allongement correspondant à l'effort de traction maximal (allongement à la rupture) au moins égal à 20 %. En effet, une résistance inférieure à 50 cN/tex présente l'inconvénient de multiplier les casses de fil lors du processus de tissage.

Les monofilaments embobinés obtenables selon le procédé de l'invention présentent avantageusement une constante mécanique supérieure ou égale à 285.

Le diamètre des monofilaments embobinés obtenables selon le procédé de l'invention est supérieur ou égal à 0.05mm.

Les monofilaments embobinés obtenables selon le procédé de l'invention peuvent comprendre des additifs. Les monofilaments comprennent avantageusement de 0.01 à 20% en poids d'additif par rapport au poids de polypropylène.

Avantageusement, il est approprié d'utiliser comme additif un copolymère de polypropylène/polyéthylène possédant un point de fusion ≥ 140 °C. Avantageusement cet additif est présent dans une proportion de 1 à 20% en poids par rapport au poids de polypropylène.

L'invention concerne donc un procédé de fabrication des monofilaments de l'invention, comprenant les étapes de filage du polypropylène en fondu par extrusion, étirage et bobinage, et une bobine obtenable selon ce procédé.

Les monofilaments à base de polypropylène de l'invention peuvent être obtenus à partir de méthodes classiques de filage. Ils sont généralement obtenus par filage en fondu par extrusion, refroidissement dans un bain d'eau lorsque le titre des monofilaments est supérieur ou égal à 0.05mm, étirage et bobinage. Lorsque les monofilaments de l'invention comprennent un additif, l'additif est généralement ajouté au polypropylène en

Les monofilaments embobinés obtenables selon le procédé selon l'invention conviennent particulièrement à la fabrication d'articles techniques à deux dimensions, et notamment à la fabrication de tels articles dans le domaine de la filtration. Ces articles, lorsqu'ils sont destinés à la filtration, notamment dans les industries chimique, pharmaceutique et alimentaire, sont de préférence des tissus.

On va maintenant décrire l'invention de façon plus détaillée, à l'aide d'exemples.

### Polymère

Comme polymère, on utilise lors des essais différents polypropylènes, obtenus par polymérisation de propylène en présence d'un catalyseur métallocène, l'indice de viscosité des polypropylènes en fondu (MFI) 230°C/2,16kg étant variable.

Polymère A : polypropylène commercialisé par la société Atofina sous la référence MR 15 2002®, présentant un indice de viscosité en fondu (MFI) 230°C/2,16kg de 15 g/10 min

Polymère B : polypropylène commercialisé par la société Atofina sous la référence MR 25 2001®, présentant un indice de viscosité en fondu (MFI) 230°C/2,16kg de 25 g/10 min

Polymère C : polypropylène commercialisé par la société Basell Metocene sous la référence HM 562 S®, présentant un indice de viscosité en fondu (MFI) 230°C/2,16kg de 30 g/10 min

On met en oeuvre chaque fois 300 kg de granulé de polypropylène, en utilisant des fûts de 25 kg

Les granulés de polypropylène et éventuellement les granulés d'additif sont admis directement dans l'extrudeuse et fondus.

### Conditions de filage

| | |
|---|---|
| Extrudeuse : | diamètre : 40 mm; longueur du cylindre : UD = 25 |
| Pression de l'extrudeuse : | 80 bar |
| | débit: 16.5 kg/h |
| | 5 zones chauffantes |
| Pompe de filage : | cylindrée : 10 cm³/tours |
| Bloc de filage : | à chauffage électrique |
| Pompe de titrage : | 21 tours/min |
| Filières : | diamètre : 0,7 mm |
| | longueur du capillaire : 3 x D |
| Bain d'eau : | distance entre filière et bain d'eau : 45 mm |
| | température : 40°C (exemple 1) ou 50 C (exemple 2) |

Bancs d'étirage et canaux de chauffage
Banc d'étirage 1 : 7 galettes; diamètre des galettes : 230 mm; 1 canal de chauffage
Banc d'étirage 2 : 7 galettes; diamètre des galettes : 230 mm; 1 canal de chauffage
Banc d'étirage 3 : 7 galettes; diamètre des galettes : 230 mm; 2 canaux de chauffage
Banc d'étirage 4 : 4 galettes; diamètre des galettes : 230 mm

### Méthodes de mesure :

● Indice de viscosité en fondu selon ASTM D1238
● Détermination du titre selon SN 197 012 et SN 197 015, complétées par DIN 53830/
● Le calcul de la constante mécanique CM est réalisé selon la formule suivante : $CM = \sqrt{D} ⋅ F \left[cN/tex\right]$ où D désigne l'allongement en [%] et F la résistance en [cN/tex].
● Détermination du retrait thermique selon BISFA (Chapitre 11 du protocole standard : « Détermination du retrait thermique à l'air chaud »), réalisée dans les conditions suivantes :
   - Tension 0.02 cN/dtex
   - Température : 120°C
   - Durée : 10 min

### Description des essais d'abrasion

### Fabrication des ensouples sectionnelles

Les ensouples sectionnelles, de 1000 m chacune, ont été fabriquées à l'aide des monofils de 60 bobines des différentes variantes.

### Essais de tissage

Les essais de tissage sont réalisés sur un métier à rubans.
Production maximale possible : 4000 tours/min

La foule est formée grâce à des excentriques.
Mode de travail : sans rentrée de trame
Densité des fils de chaîne : 22,80 fils/cm
Peigne: ouverture: 0,175 mm
   épaisseur des dents : 0,264 mm
   largeur des dents : 7,0 mm
Vitesse de rotation du métier à tisser : 1000 tours/min
Vitesse de tissage : 10 m/h
Armure : toile à draps L1/1

Évaluation du comportement à l'abrasion :
- évaluation visuelle des peignes
- détermination gravimétrique de la quantité de duvet produite

Lors de l'examen visuel, on photographie les peignes après une durée de fonctionnement correspondant à une longueur de tissu de 300 m, et on leur attribue un classement.

Les figure 1A, 1 B et 1C présentent des photographies des peignes après essai de tissage selon la méthode décrite ci-dessus. La figure 1A correspond à l'exemple 1, la figure 1 B à l'exemple 2, la figure 1C à l'exemple comparatif. Les peignes des figures 1A et 1 B ne présentent pratiquement pas de duvet, alors que celui de la figure 1C présente une quantité non négligeable de duvet.

L'évaluation du comportement à l'abrasion selon la méthode gravimétrique est décrite ci-dessous. Pour cela, on recueille la totalité du duvet formé, après une durée de fonctionnement correspondant à une longueur de tissu de 300 m, on la pèse et on la rapporte au poids des fils de chaîne à l'aide de la formule suivante : $dépôt en % = \frac{masse des dépôts ⋅ 100}{nombre de fils de chaîne ⋅ \frac{longueur des fils de chaîne ⋅ titre}{10 000}}$

On peut également évaluer le comportement à l'abrasion selon la même méthode gravimétrique décrite ci-dessus, pour une longueur de tissu de 1000 m.

La figure 2 présente les résultats en terme de comportement à l'abrasion des exemples 1, 2 et de l'exemple comparatif.

### Exemples

### Exemple 1

Des monofilaments sont obtenus à partir de granulés de polymère A selon une méthode et dans les conditions décrites ci-dessus.

### Exemple 2

Des monofilaments sont obtenus à partir de granulés de polymère A et de granulés constitués de polypropylène et de polyoléfine modifiée PP/PE, à point de fusion >140°C, selon une méthode et dans les conditions décrites ci-dessus.

### Exemple 3

Des monofilaments sont obtenus à partir de granulés de polymère B selon une méthode et dans les conditions décrites ci-dessus.

### Exemple 4

Des monofilaments sont obtenus à partir de granulés de polymère C selon une méthode et dans les conditions décrites ci-dessus.

Les exemples ont été résumés au tableau 1.

**Tableau 1**

| Exemple | 1 | 2 | 3 | 4 |
|---|---|---|---|---|
| Polymère | A | A | B | C |
| Additif (% en poids) | - | 10 | - | - |
| Diamètre [mm] | 0.15 | 0.15 | 0.15 | 0.15 |
| Résistance [cN/tex] | 61,9 | 56,8 | 61,6 | 59,0 |
| Allongement correspondant à l'effort de traction maximal [%] | 31,2 | 35,3 | 33,0 | 34,6 |
| Constante mécanique | 345 | 337 | 354 | 347 |
| Retrait thermique (%) | 4,0 | 3,3 | 4,4 | 7,4 |
| Abrasion (%) (300 m tissu) | 0,0015 | 0,0046 | 0,0084 | 0,0076 |
| Abrasion (%) (1000 m tissu) | 0,0085 | 0,0116 | 0,0245 | 0,0096 |

### Exemple comparatif

Des monofilaments sont obtenus conformément à l'exemple 2 de la demande de brevet WO 03/048434. Leur abrasion est de 0.0156% (300 m tissu).

Les monofilaments embobinés obtenables selon le procédé selon l'invention qui présentent un diamètre ≥ 0,050 mm, conviennent à la fabrication, sans abrasion, des tissus destinés à la filtration.

Grâce aux monofilaments embobinés obtenables selon le procédé selon l'invention, on est parvenu à tisser pratiquement sans abrasion du monofilament de polypropylène et à accroître considérablement la durée de fonctionnement du métier à tisser. Ce monofilament convient particulièrement à la fabrication des tissus qui sont utilisés pour la filtration dans les industries chimique, pharmaceutique et alimentaire.

## Revendications

1. Procédé de fabrication d'une bobine avec un monofilament bobiné ayant un diamètre supérieur ou égal à 0,05 mm, comprenant les étapes de filage en fondu par extrusion d'un polypropylène obtenu par polymérisation de propylène en présence d'un catalyseur métallocène afin d'obtenir un monofilament, son refroidissement dans un bain d'eau, son étirage et son bobinage.

2. Procédé selon la revendication 1, **caractérisé en ce que** le polypropylène présente un indice de viscosité en fondu (MFI) 230°C/2,16kg de 15g/10min.

3. Bobine obtenable selon le procédé de la revendication 1, le monofilament ayant un diamètre supérieur ou égal à 0,05 mm et jusqu'à 0,15mm.

## Patentansprüche

1. Verfahren zur Herstellung einer Spule mit einem aufgewickelten Monofilament mit einem Durchmesser von grösser als oder gleich 0,05 mm, umfassend die Stufen des Schmelzspinnens mittels Extrusion eines Polypropylens, das durch Polymerisation von Propylen in Anwesenheit eines Metallocen-Katalysators erhalten wurde, um ein Monofilament zu erhalten, seines Abkühlens in einem Wasserbad, seines Streckens und seines Aufwickelns.

2. Verfahren nach Anspruch 1, **dadurch gekennzeichnet, dass** das Polypropylen einen Schmelzflussindex (MFI) 230°C/2,16 kg von 15g/10min aufweist.

3. Spule, die nach dem Verfahren von Anspruch 1 erhältlich ist, wobei das Monofilament einen Durchmesser von grösser als oder gleich 0,05 mm und bis zu 0,15 mm aufweist.

## Claims

1. A process for the manufacture of a bobbin with a wound-up monofilament having a diameter of greater than or equal to 0.05 mm, comprising the steps of extrusion/melt-spinning of a polypropylene obtained by polymerisation of propylene in the presence of a metallocene catalyst to obtain a monofilament, its cooling in a water bath, its drawing and its winding-up.

2. The process according to claim 1, **characterised in that** the polypropylene has a melt flow index (MFI) 230°C/2.16 kg of 15g/10min.

3. A bobbin obtainable according to the process of claim 1, the monofilament having a diameter of greater than or equal to 0.05 mm and up to 0.15 mm.
